# EUROPÄISCHE PATENTSCHRIFT

(11) **EP 0 548 498 B1**
(45) Veröffentlichungstag und Bekanntmachung des Hinweises auf die Patenterteilung: **06.09.1995**
(21) Anmeldenummer: 92118082.4
(22) Anmeldetag: 22.10.1992
(51) Int. Cl.: C25C 3/34

(54) **Verfahren zur Elektrolyse von Neodymverbindungen enthaltenden Schmelzen**
Process for electrolysis of molten salts containing neodymium compounds
Procédé d'électrolyse de composés de néodyme en milieu fondu

(30) Priorität: 20.12.1991 DE 4142160
(43) Veröffentlichungstag der Anmeldung: 30.06.1993
(73) Patentinhaber: HERAEUS ELEKTROCHEMIE GMBH, D-63450 Hanau (DE); MOLTECH Invent S.A., 2320 Luxembourg (LU)
(72) Erfinder: Ströder, Ulrich, Dr., W-8752 Johannesberg (DE); Duruz, Jean-Jacques, CH-1204 Geneva (CH); Jorda, Jean-Louis, F-69250 Neuville/Saone (FR)
(74) Vertreter: Kühn, Hans-Christian

(56) Entgegenhaltungen:
- EP-A- 0 289 434
- WO-A-90/01078
- Section Ch, Week 8833, 11. Juli 1988 Derwent Publications Ltd., London, GB; Class M28, AN 88-232370 & JP-A-63 166 987 (ASAHI CHEMICAL IND. KK )

## Beschreibung

Die Erfindung betrifft ein Verfahren zur Elektrolyse einer Neodymoxid, Neodymfluorid, Alkalimetallfluorid und gegebenenfalls Erdalkalimetallfluorid enthaltenden Schmelze mit einer oder mehreren in die Schmelze eintauchenden Anoden.

Sowohl metallisches Neodym als auch Neodym-Eisen-Vorlegierungen, die als Materialien für die Herstellung von Dauermagnet-Werkstoffen, wie zum Beispiel Neodym-Eisen-Bor-Legierungen (DE-A1 37 29 361), immer mehr an Bedeutung gewinnen, können durch elektrolytische Reduktion von Neodymverbindungen enthaltenden Salzschmelzen hergestellt werden, wobei die Gewinnung der Neodym-Eisen-Legierungen unter Anwendung von Eisen-Kathoden erfolgen kann.

E. Morrice et al schlagen in "Direct electrolysis of rare earth oxides to metals and alloys In fluoride melts", Report of investigations 7146, United States Departement of the Interior, Bureau of mines, 1968, vor, Neodym und Neodym-Eisen-Legierungen aus 50 Mol-% Lithiumfluorid, 50 Mol-% Neodymfluorid und darin gelöstes Neodymoxid enthaltenden Schmelzelektrolyten in inerter Atmosphäre unter Verwendung von Graphit-Anoden und unlöslichen Wolfram- oder Molybdän-Kathoden beziehungsweise sich verbrauchenden Eisen-Kathoden herzustellen.

In JP 2-4994 A1 (Chemical Abstracts Vol.112, 1990, 225539) wird die Elektrolyse von Schmelzen aus 65,9 Gewichts-% (20 Mol-%) Neodymfluorid und 34,1 Gewichts-% (80 Mol-%) Lithiumfluorid beziehungsweise aus 2 Gewichts-% Neodymoxid, 64,6 Gewichts-% (20 Mol-%) Neodymfluorid und 33,4 Gewichts-% (80 Mol-%) Lithiumfluorid mit Kohlenstoff-Anoden und Kohlenstoff- beziehungsweise Eisen-Kathoden beschrieben. Zur Beseitigung des sich während der Elektrolyse auf der Schmelzbad-Oberfläche sammelnden Kohlenstoffs wird die Schmelze in sauerstoffhaltiger Atmosphäre elektrolysiert.

EP 0 177 233 B1 betrifft ebenfalls die Herstellung von Neodym-Eisen-Legierungen durch Schmelzflußelektrolyse. Ein aus einer Schmelze aus 35 - 76 Gewichts-% Neodymfluorid, 20 - 60 Gewichts-% Lithiumfluorid, 0 - 40 Gewichts-% Bariumfluorid und 0 - 20 Gewichts-% Calciumfluorid bestehendes Bad wird unter Schutzgas mit mindestens einer Kohlenstoff-Anode und mindestens einer Eisen-Kathode elektrolysiert, wobei das sich an der Eisen-Kathode abscheidende Neodym unter Legierungsbildung mit dem Eisen reagiert und die bei der Badtemperatur flüssige Neodym-Eisen-Legierung von der Kathode in einen darunter befindlichen Behälter tropft. Die Elektrolyse erfolgt bei 770° - 950° C unter Anlegen eines Gleichstroms an der Anode mit einer Stromdichte von 0,05 - 0,60 A/cm² und an der Eisen-Kathode mit einer Stromdichte von 0,50 - 55 A/cm².

Mit fortschreitender Elektrolysedauer verbrauchen sich die bei diesen bekannten Verfahren eingesetzten Kohlenstoff-Anoden durch Oxidation, so daß sie ständig nachgestellt und häufig ersetzt werden müssen. Durch den Verzehr der Anoden reichern sich außerdem sowohl die Schmelzbäder als auch die sich bildenden Neodym-Eisen-Legierungen mit Kohlenstoff und den in dem Anodenmaterial daneben vorhandenen Verunreinigungen an und gelangen Oxide und Fluoride des Kohlenstoffs in die die Elektrolysezelle umgebende Atmosphäre.

Es ist daher die Aufgabe der Erfindung, ein Verfahren der eingangs charakterisierten Art unter Verwendung von Anoden, die sich - verglichen mit den aus Kohlenstoff bestehenden - weniger schnell verbrauchen und eine verbesserte chemische Beständigkeit gegenüber den Schmelzbädern besitzen, zu finden. Mit dem Verfahren sollen Neodym und Neodym-Eisen-Legierungen hoher Reinheit, wie sie für die Herstellung von Dauermagnet-Werkstoffen erforderlich sind, erhalten werden.

Das die Lösung der Aufgabe darstellende Verfahren ist erfindungsgemäß dadurch gekennzeichnet, daß als Anodenmaterial Magnetit verwendet wird.

Das Anodenmaterial kann dabei als Überzug auf einem elektrisch leitenden Trägermaterial, zum Beispiel Eisen, aufgebracht sein (EP 0 443 730 A1). Ebensogut können aber auch vollständig aus Magnetit bestehende Anoden eingesetzt werden.

Die Anoden können sowohl in kompakter Form als auch als Hohlkörper vorliegen. Letzteres erweist sich dann als günstig, wenn einer möglichen Zersetzung oder der Umwandlung des Magnetits in weniger gut leitende Eisenoxide vorgebeugt werden soll. Dazu kann - bei porösem Magnetitmaterial - ein Schutzgas durch den Hohlkörper gepreßt oder - bei dichtem, porenfreiem Magnetitmaterial - ein Unterdruck oder Überdruck innerhalb des Hohlkörpers erzeugt werden. Zur Erzeugung des Uberdrucks wird ebenfalls ein Schutzgas verwendet.

Besonders bewährt hat sich das Verfahren, wenn die Elektrolyse bei einer Temperatur der Schmelze zwischen 750°C und 1100°C und unter Schutzgas erfolgt.

Als Schutzgase werden solche Gase oder Gasgemische benutzt, die eine inerte schützende Atmosphäre bilden und so unerwünschte Reaktionen der Schmelze und der Elektroden, besonders mit dem Luftsauerstoff, verhindern. Für das erfindungsgemäße Verfahren geeignete Schutzgase sind zum Beispiel Helium, Argon und Stickstoff.

Für das Verfahren geeignete Salzschmelzen bestehen besonders aus 2-5 Gewichts-% Neodymoxid 35-92 Gewichts-% Neodymfluorid, 6-60 Gewichts-% Lithiumfluorid, 0-40 Gewichts-% Bariumfluorid und 0-20 Gewichts-% Calciumfluorid.

Bevorzugt werden Salzschmelzen aus 2-4 Gewichts-% Neodymoxid, 78-90 Gewichts-% Neodymfluorid und 8-20 Gewichts-% Lithiumfluorid, besonders solche aus 2 Gewichts-% Neodymoxid, 80 Gewichts-% Neodymfluorid und 18 Gewichts-% Lithiumfluorid.

Das Verfahren kann in Elektrolysezellen, wie sie für die Elektrolyse von Neodymverbindungen enthaltenden Salzschmelzen an sich bekannt sind, erfolgen, so zum Beispiel in den von E. Morrice et al und in EP 0 177 233 B1 beschriebenen Zellen.

Für das Verfahren eignen sich unlösliche Kathoden aus hitzebeständigen (refraktären) Metallen, vorzugsweise aus Wolfram oder Molybdän, oder - zur Gewinnung der Neodym-Eisen-Legierungen - sich verbrauchende Kathoden aus Eisen. Dabei können eine oder mehrere Kathoden vorhanden sein, die entweder in die Schmelze eintauchen oder horizontal am Boden der Elektrolysezelle angeordnet sind und dann vollständig von der Schmelze bedeckt werden.

Die Vorteile des durch die Verwendung von Magnetit anstelle des sich verbrauchenden Kohlenstoffs als Anodenmaterial charakterisierten Verfahrens gemäß der Erfindung sind eine einfachere Betriebsweise und eine längere Betriebsdauer, da die Anoden weniger oft nachgestellt und weniger häufig ersetzt werden müssen. Außerdem werden die durch die Kohlenstoff-Anoden verursachten Verunreinigungen sowohl in der Schmelze und in den gewonnenen Legierungen als auch in der Abluft vermieden. Die nach dem Verfahren gemäß der Erfindung hergestellten Neodym-Eisen-Legierungen sind aufgrund ihrer Reinheit sehr gut für die Herstellung von Dauermagnet-Werkstoffen geeignet.

Die folgenden Beispiele dienen zur näheren Erläuterung des erfindungsgemäßen Verfahrens.

### Beispiel 1

In dem Graphit-Tiegel einer Zelle, entsprechend der von E. Morrice et al beschriebenen, wird eine Schmelze aus 2 Gewichts-% Neodymoxid, 80 Gewichts-% Neodymfluorid und 18 Gewichts-% Lithiumfluorid zubereitet und bei 1050°C unter Argon an einer Anode aus Magnetit und einer Molybdän-Kathode elektrolysiert. Die Stromstärke beträgt 55 A, die Zellspannung 25 V, die anodische Stromdichte 0,8 A/dm², die kathodische Stromdichte 7 A/dm² und die Dauer der Elektrolyse 3 Stunden. Am Boden der Zelle sammelt sich flüssiges Neodym

### Beispiel 2

In dem Graphit-Tiegel einer Zelle, entsprechend der von E. Morrice et al beschriebenen, wird eine Schmelze aus 2 Gewichts-% Neodymoxid, 80 Gewichts-% Neodymfluorid und 18 Gewichts-% Lithiumfluorid zubereitet und bei 980° C unter Argon an einer Anode aus Magnetit und einer Eisen-Kathode elektrolysiert. Die Stromstärke beträgt 55 A, die Zellspannung 29 V, die anodische Stromdichte 0,8 A/dm², die kathodische Stromdichte 7 A/dm² und die Dauer der Elektrolyse 2 Stunden. Die von der Eisen-Kathode in den darunter befindlichen Behälter tropfende Legierung besteht aus 72 Gewichts-% Neodym und 28 Gewichts-% Eisen.

## Patentansprüche

1. Verfahren zur Elektrolyse einer Neodymoxid, Neodymfluorid, Alkalimetallfluorid und gegebenenfalls Erdalkalimetallfluorid enthaltenden Schmelze mit einer oder mehreren in die Schmelze eintauchenden Anoden, dadurch gekennzeichnet, daß als Anodenmaterial Magnetit verwendet wird.

2. Verfahren nach Anspruch 1, dadurch gekennzeichnet, daß die Elektrolyse bei einer Temperatur der Schmelze zwischen 750°C und 1100°C erfolgt.

3. Verfahren nach Anspruch 1 oder 2, dadurch gekennzeichnet, daß die Elektrolyse unter Schutzgas erfolgt.

4. Verfahren nach einem der Ansprüche 1 bis 3, dadurch gekennzeichnet, daß der Magnetit einen Überzug auf einem elektrisch leitenden Trägermaterial bildet.

5. Verfahren nach einem der Ansprüche 1 bis 3, dadurch gekennzeichnet, daß eine oder mehrere vollständig aus Magnetit bestehende Anoden verwendet werden.

6. Verfahren nach Anspruch 5, dadurch gekennzeichnet, daß die Magnetit-Anoden als Hohlkörper ausgebildet sind.

7. Verfahren nach Anspruch 6, dadurch gekennzeichnet, daß Hohlkörper aus porösem Magnetit verwendet werden.

8. Verfahren nach Anspruch 7, daß ein Schutzgas durch die Hohlkörper gepreßt wird.

9. Verfahren nach Anspruch 6, dadurch gekennzeichnet, daß Hohlkörper aus dichtem, porenfreiem Magnetit verwendet werden.

10. Verfahren nach Anspruch 9, dadurch gekennzeichnet, daß ein Unterdruck in den Hohlkörpern erzeugt wird.

11. Verfahren nach Anspruch 9, dadurch gekennzeichnet, daß ein Schutzgas-Überdruck in den Hohlkörpern erzeugt wird.

12. Verfahren nach einem der Ansprüche 1 bis 11, dadurch gekennzeichnet, daß eine oder mehrere Kathoden aus Wolfram oder Molybdän verwendet werden.

13. Verfahren nach einem der Ansprüche 1 bis 11, dadurch gekennzeichnet, daß eine oder mehrere in die Schmelze eintauchende Eisen-Kathoden verwendet werden.

14. Verfahren nach einem der Ansprüche 1 bis 13, dadurch gekennzeichnet, daß eine Schmelze aus 2 - 5 Gewichts-% Neodymoxid, 35 - 92 Gewichts-% Neodymfluorid, 6 - 60 Gewichts-% Lithiumfluorid, 0 - 40 Gewichts-% Bariumfluorid und 0 - 20 Gewichts-% Calciumfluorid elektrolysiert wird.

15. Verfahren nach Anspruch 14, dadurch gekennzeichnet, daß eine Schmelze aus 2 - 4 Gewichts-% Neodymoxid, 78 - 90 Gewichts-% Neodymfluorid und 8 - 20 Gewichts-% Lithiumfluorid elektrolysiert wird.

16. Verfahren nach Anspruch 15, dadurch gekennzeichnet, daß eine Schmelze aus 2 Gewichts-% Neodymoxid, 80 Gewichts-% Neodymfluorid und 18 Gewichts-% Lithiumfluorid elektrolysiert wird.

## Claims

1. A method for the electrolysis of a melt containing neodymium oxide, neodymium fluoride, alkaline metal fluoride and possibly alkaline earth metal fluoride with one or more anodes immersed into the melt, characterised in that magnetite is used as anode material.

2. A method according to Claim 1, characterised in that the electrolysis takes place at a temperature of the melt between 750° C and 1100 ° C.

3. A method according to Claim 1 or 2, characterised in that the electrolysis takes place under protective gas.

4. A method according to one of Claims 1 to 3, characterised in that the magnetite forms a coating on an electrically conducting carrier material.

5. A method according to one of Claims 1 to 3, characterised in that one or more anodes consisting completely of magnetite are used.

6. A method according to Claim 5, characterised in that the magnetite anodes are constructed as hollow bodies.

7. A method according to Claim 6, characterised in that hollow bodies of porous magnetite are used.

8. A method according to Claim 7, characterised in that a protective gas is pressed through the hollow bodies.

9. A method according to Claim 6, characterised in that hollow bodies of dense, pore-free magnetite are used.

10. A method according to Claim 9, characterised in that an underpressure is produced in the hollow bodies.

11. A method according to Claim 9, characterised in that a protective gas excess pressure is produced in the hollow bodies.

12. A method according to one of Claims 1 to 11, characterised in that one or more cathodes of tungsten or molybdenum are used.

13. A method according to one of Claims 1 to 11, characterised in that one or more iron cathodes are used, immersed into the melt.

14. A method according to one of Claims 1 to 13, characterised in that a melt of 2 - 5 % by weight neodymium oxide, 35 - 92 % by weight neodymium fluoride, 6 - 60 % by weight lithium fluoride, 0 - 40 % by weight barium fluoride and 0 - 20 % by weight calcium fluoride is electrolysed.

15. A method according to Claim 14, characterised in that a melt of 2 - 4 % by weight neodymium oxide, 78 - 90 % by weight neodymium fluoride and 8 - 20 % by weight lithium fluoride is electrolysed.

16. A method according to Claim 15, characterised in that a melt of 2 % by weight neodymium oxide, 80 % by weight neodymium fluoride and 18 % by weight lithium fluoride is electrolysed.

## Revendications

1. Procédé pour l'électrolyse d'une masse fondue contenant de l'oxyde de néodyme, du fluorure de néodyme, du fluorure de métal alcalin et éventuellement du fluorure de métal alcalino-terreux avec une ou plusieurs anodes plongeant dans la masse fondue, caractérisé en ce qu'on utilise comme matériau d'anode de la magnétite.

2. Procédé selon la revendication 1, caractérisé en ce qu'on effectue l'électrolyse à une température de la masse fondue comprise entre 750°C et 1100°C.

3. Procédé selon la revendication 1 ou 2, caractérisé en ce qu'on effectue l'électrolyse sous un gaz inerte.

4. Procédé selon l'une quelconque des revendications 1 à 3, caractérisé en ce que la magnétite forme une couverture sur un matériau porteur électriquement conducteur.

5. Procédé selon l'une quelconque des revendications 1 à 3, caractérisé en ce qu'on utilise une ou plusieurs anodes constituées entièrement de magnétite.

6. Procédé selon la revendication 5, caractérisé en ce que les anodes en magnétite sont formées comme des corps creux.

7. Procédé selon la revendication 6, caractérisé en ce qu'on utilise des corps creux en magnétite poreuse.

8. Procédé selon la revendication 7, caractérisé en ce qu'on comprime un gaz inerte à travers le corps creux.

9. Procédé selon la revendication 6, caractérisé en ce qu'on utilise des corps creux en magnétite dense, sans porosité.

10. Procédé selon la revendication 9, caractérisé en ce qu'on produit une dépression dans les corps creux.

11. Procédé selon la revendication 9, caractérisé en ce qu'on produit dans les corps creux une supression de gaz inerte.

12. Procédé selon l'une quelconque des revendications 1 à 11, caractérisé en ce qu'on utilise une ou plusieurs cathodes constituées de tungstène ou de molybdène.

13. Procédé selon l'une quelconque des revendications 1 à 11, caractérisé en ce qu'on utilise une ou plusieurs cathodes en fer plongeant dans la masse fondue.

14. Procédé selon l'une quelconque des revendications 1 à 13, caractérisé en ce qu'on électrolyse une masse fondue constituée de 2-5 % en poids d'oxyde de néodyme, de 35-92 % en poids de fluorure de néodyme, de 6-60 % en poids de fluorure de lithium, de 0-40 % en poids de fluorure de baryum et de 0-20 % en poids de fluorure de calcium.

15. Procédé selon la revendication 14, caractérisé en ce qu'on électrolyse une masse fondue constituée de 2-4 % en poids d'oxyde de néodyme, de 78-90 % en poids de fluorure de néodyme et de 8-20 % en poids de fluorure de lithium.

16. Procédé selon la revendication 15, caractérisé en ce qu'on électrolyse une masse fondue constituée de 2 % en poids d'oxyde de néodyme, de 80 % en poids de fluorure de néodyme et de 18 % en poids de fluorure de lithium.
